# EUROPÄISCHE PATENTSCHRIFT

(11) **EP 0 878 259 B1**
(45) Veröffentlichungstag und Bekanntmachung des Hinweises auf die Patenterteilung: **02.01.2003**
(21) Anmeldenummer: 98107122.8
(22) Anmeldetag: 20.04.1998
(51) Int. Cl.: B22F 9/30, C22B 5/20

(54) **Verfahren zur Herstellung siliziumhaltiger Eisenpulver**
Method for producing silicon-containing iron powder
Procédé de production d'une poudre de fer contenant du silicium

(30) Priorität: 22.04.1997 DE 19716882
(43) Veröffentlichungstag der Anmeldung: 18.11.1998
(73) Patentinhaber: BASF AKTIENGESELLSCHAFT, 67056 Ludwigshafen (DE)
(72) Erfinder: Simon, Joachim, Dr., 68161 Mannheim (DE); Schlegel, Reinhold, 67454 Hassloch (DE); Leutner, Bernd, Dr., 67227 Frankenthal (DE)
(74) Vertreter: Isenbruck, Günter, Dr.

(56) Entgegenhaltungen:
- DE-C- 819 690
- GB-A- 1 098 522
- US-A- 4 468 474
- US-A- 4 558 017
- FRURIP D J ET AL : "Production of amorphous iron-silicon powders via laser pyrolysis of gaseous precursors" JOURNAL OF NON-CRYSTALLINE SOLIDS, Bd. 68, 1984, Seiten 1-10, XP002075738
- GAO X ET AL : "Synthesis or iron-silicon (FexSiy) ultrafine powder by laser-induced chemical vapor pyrolysis" WUJI CAILIAO XUEBAO, Bd. 7, Nr. 4, 1992, Seiten 429-434, XP002075739 -& CHEMICAL ABSTRACTS, vol. 120, no. 4, 24. Januar 1994 Columbus, Ohio, US; abstract no. 35279, XP002075741
- MING C ET AL : "Use of carbon dioxide laser to produce ultrafine powders as catalysts for C1 chemistry" SHIYOU HUAGONG, Bd. 16, Nr. 4, 1987, Seiten 288-292, XP002075740 -& CHEMICAL ABSTRACTS, vol. 107, no. 10, 7. September 1987 Columbus, Ohio, US; abstract no. 79913, XP002075742
- ULLMANN: "Encyclopädie der technischen Chemie-4. Auflage- Band 10", 1975, VERLAG CHEMIE, DEUTSCHLAND

## Beschreibung

Die Erfindung betrifft ein Verfahren zur Herstellung siliziumhaltiger Eisenpulver.

Mit der thermischen Zersetzung von Eisenpentacarbonyl in der Gasphase steht seit langem ein großtechnisch durchführbares, unaufwendiges und kostengünstiges Verfahren zur Erzeugung hochreiner, feiner Eisenpulver zur Verfügung. Auf diese Weise hergestelltes sogenanntes Carbonyleisenpulver kommt in einer Vielzahl von industriellen Anwendungen zum Einsatz. Eine große Bedeutung hat Carbonyleisenpulver beispielsweise auf dem Gebiet der Pulvermetallurgie erlangt, die auf der Reinheit, der niedrigen Entstehungstemperatur, der geringen Größe, der Kugelform und der damit verbundenen besonders guten Sinterfähigkeit der Pulverteilchen beruht. Wegen seiner günstigen magnetischen Eigenschaften wird Carbonyleisenpulver auch in großem Umfang für die Herstellung elektronischer Bauelemente verwendet. Gemischt mit einem indifferenten Bindemittel werden die Pulver durch Formpressen oder im Spritzguß zu plastikgebundenen Massekernen verarbeitet. Derartige Kerne enthalten Carbonyleisenpulver als feinkörniges Ferromagnetikum, dessen Einzelteilchen durch eine dünne Schicht eines Isoliermittels voneinander getrennt sind. Je vollständiger die Isolierung dieser möglichst kleinen Teilchen ist, umso geringer sind unter sonst gleichen Verhältnissen die Verluste durch Wirbelströme im Massekern. Da bei Carbonyleisenpulver die Einzelteilchen ideale Kugelgestalt besitzen, ist die elektrische Isolierung einfacher und sicherer als bei Teilchen mit unregelmäßigen Ecken und Kanten. Insbesondere wird beim Verpressen unter hohem Druck die Isolierschicht nicht so leicht verletzt, und es entstehen keine metallischen Kontakte zwischen den Körnern. Ferner wird Carbonyleisenpulver für die Herstellung elektromagnetischer Abschirmungen verwendet.

Durch den Zusatz von Silizium können die magnetischen Eigenschaften der Carbonyleisenpulver zusätzlich beeinflußt werden. So kann für die oben geschilderten Anwendungen in der Elektrotechnik ein bestimmter Siliziumgehalt der Eisenpulver wünschenswert sein, da Eisen-Silizium-Legierungen mit einem Siliziumgehalt von 1 bis 4 % bei ähnlich hoher Permeabilität deutlich geringere Hystereseverluste und Koerzitivkräfte als reines Eisen aufweisen. Darüber hinaus sind Eisen-Silizium-Legierungen gegen Umwelteinflüsse beständiger als reines Eisen.

Feinteilige Metallpulver kommen ferner als Katalysatoren in Frage. So ist aus der Literatur die katalytische Wirkung von Silizium-Eisen-Legierungen bei der Hydrierung von CO im Fischer-Tropsch-Verfahren bekannt.

In D.J. Frurip et al., Journal of Non-Crystalline Solids 68 (1984), Seite 1 ist die Herstellung amorpher, 5 bis 30 nm großer Ferrosiliziumpartikel durch Laserpyrolyse einer gasförmigen Mischung von Fe(CO)₅, SiH₄ und SF₆ beschrieben. Bei diesem Verfahren führt die Absorption von IR-Laserlicht durch SiH₄ und SiF₆ zu einer lokalen Erhitzung der Gasmischung auf 350 bis 600°C und dadurch zur thermischer Zersetzung der Komponenten.

In X. Gao et al., Journal of Inorganic Materials, 7 (1992), Seite 429 bis 434 ist ein ähnliches, kontinuierlich betriebenes Verfahren zur Herstellung von ultrafeinen Eisen-Silizium-Partikeln mit einem CW-CO₂-Laser, das ohne Zugabe von SF₆ als lichtempfindlichem Mittel auskommt, beschrieben. Es werden u.a. Partikel der Zusammensetzung Fe₃Si, Fe₂Si, Fe₅Si₃, FeSi und FeSi₂ gebildet.

In US 4,468,474 ist ein Verfahren zur Herstellung katalytisch wirksamer Eisen-Silizium-Legierungen durch Laserpyrolyse einer gasförmigen Mischung von Silanen oder Halogensilanen mit eisenorganischen Verbindungen (Eisenpentacarbonyl, Eisenacetylacetonat und Ferrocen) und Kohlenwasserstoffen beschrieben. Es werden Pulver aus Eisen-Silizium-Kohlenstoff-Legierungen mit 5 bis 15 Atom-% Eisen, 65 bis 88 Atom-% Silizium und 2 bis 30 Atom-% Kohlenstoff bzw. Eisen-Silizium-Legierungen mit 10 bis 30 Atom-% Eisen und 70 bis 90 Atom-% Silizium erhalten. Die Pulver katalysieren selektiv die Hydrierung von CO zu C₂-C₆-Alkanen.

Nachteilig an den o.g. Verfahren ist die Verwendung von Infrarot-Lasern hoher Leistung zur Aufheizung der Gasmischung, die das Verfahren aufwendig und teuer macht und damit für den großtechnischen Einsatz als ungeeignet erscheinen läßt.

In V. G. Syrkin et al., Soviet Powder Metallurgy and Metal Ceramics 1970, Seite 447 bis 449 ist die Verwendung bestimmter Additive zur Steuerung der Teilchengröße bei der Herstellung von Eisenpulver durch thermische Zersetzung von Eisenpentacarbonyl beschrieben. Als Additive werden u. a. Organosilizium-Verbindungen wie Tetraethoxysilan, Triethylsilan, Ethyldichlorsilan und Methylethyldichlorsilan eingesetzt. In Gegenwart der genannten Additive werden Eisenpulver mit einer mittleren Teilchengröße um 2,5 µm bzw. Eisenwolle gebildet. Bei Verwendung von Tetraethoxysilan und Ethyldichlorsilan weisen die Pulver einen geringen Siliziumgehalt von 0,35 bzw. 0,09 Gew.-% auf, bei Verwendung von Triethylsilan und Methylethyldichlorsilan wird der Siliziumgehalt der erhaltenen Pulver mit 0 angegeben.

Über die verwendeten Mengen an Organosilizium-Verbindung werden keine Angaben gemacht.

In der SU-A 344 014 ist ein Verfahren zur Herstellung von feinteiligen Pulvern aus Eisen-Silizium-Legierung beschrieben, bei dem eine Lösung von (SiCl₃)₂Fe(CO)₄ in Benzol als Nebel in einen auf 350°C aufgeheizten Reaktionsraum eingebracht wird. Wahlweise enthält die Lösung zusätzlich Eisenpentacarbonyl. Es entstehen Pulver aus 50 Gew.-% Eisen und 50 Gew.-% Silizium, bei Mitverwendung von Eisenpentacarbonyl entstehen Pulver aus 94 Gew.-% Eisen und 6 Gew.-% Silizium. Nachteilig an diesem Verfahren ist die Verwendung halogenhaltiger Einsatzstoffe wegen der damit verbundenen Korrosions- und Entsorgungsprobleme. Insbesondere kann die Verwendung halogenhaltiger Einsatzstoffe zur Bildung von Salzen führen. Hinzu kommt, daß unter Verwendung großer Mengen an Lösungsmittel gearbeitet werden muß.

Der Erfindung liegt die Aufgabe zugrunde, ein Verfahren zur Herstellung siliziumhaltiger Eisenpulver mit in weiten Grenzen variierbarem Siliziumgehalt und einem geringen Anteil an Nebenbestandteilen, die die vorteilhaften Eigenschaften der Carbonyleisenpulver insbesondere hinsichtlich ihrer Weiterverarbeitung aufweisen, für eine Vielzahl von Anwendungen bereitzustellen. Insbesondere liegt der Erfindung die Aufgabe zugrunde, ein unaufwendiges und kostengünstig durchführbares Verfahren zur Herstellung siliziumhaltiger Eisenpulver auf der Basis der Verfahren zur Herstellung von Carbonyleisenpulver bereitzustellen.

Die Erfindung geht aus von dem bekannten Verfahren zur Herstellung siliziumhaltiger Eisenpulver durch thermische Zersetzung einer Gasmischung, enthaltend Eisenpentacarbonyl und eine flüchtige Siliziumverbindung, bei dem die Gasmischung einen beheizten Reaktionsraum durchströmt und durch Wärmeleitung aufgeheizt wird. Die Erfindung ist im Anspruch 1 definiert.

Vorteilhaft an dem erfindungsgemäßen Verfahren ist der in weiten Grenzen variierbare Siliziumgehalt der erfindungsgemäßen siliziumhaltigen Eisenpulver, der sich durch Wahl der Zusammensetzung des Gasgemisches gezielt einstellen läßt. Grundsätzlich ist das Verhältnis von Eisenpentacarbonyl zu der flüchtigen Siliziumverbindung in der Gasmischung beliebig wählbar, wobei in der Regel - bezogen auf das Gewicht - Eisenpentacarbonyl im Überschuß verwendet wird. Vorzugsweise werden jedoch bis zu 50 Gew.-%, besonders bevorzugt 0,4 bis 25 Gew.-% der flüchtigen Siliziumverbindung, bezogen auf die Summe von Eisenpentacarbonyl und der flüchtigen Siliziumverbindung, eingesetzt.

Eisenpentacarbonyl und die flüchtige Siliziumverbindung können in der Gasmischung allein oder in Mischung mit weiteren Gasen eingesetzt werden.

So kann die Gasmischung als weitere Gase noch CO, H₂ und Ammoniak, die alleine oder nebeneinander vorliegen können, enthalten. In einer bevorzugten Ausführungsform enthält die Gasmischung noch Kohlenmonoxid. Vorzugsweise beträgt der Kohlenmonoxidanteil bis zu 99 Vol.-%, besonders bevorzugt zwischen 60 und 98 Vol.-%. Bei Mitverwendung von Ammoniak kann man Produkte mit einem erhöhten Stickstoffanteil erhalten. Bevorzugt werden bis zu 10 Vol.-% Ammoniak verwendet, besonders bevorzugt zwischen 1 und 5 Vol-%. Die Mitverwendung von Ammoniak ist auch insofern vorteilhaft, als Ammoniak vermutlich die Zersetzung von Eisenpentacarbonyl in Eisen und Kohlenmonoxid beschleunigt. In einer weiteren Ausführungsform liegt darüberhinaus noch Wasserstoff in der Gasmischung vor. Vorzugsweise beträgt der Wasserstoffgehalt der Gasmischung bis zu 60 Vol.-%, besonders bevorzugt zwischen 1 und 40 Vol.-%.

Die erfindungsgemäß hergestellten siliziumhaltigen Eisenpulver weisen einen Siliziumgehalt von 0.5 bis zu 25 Gew.-% auf. Vorzugsweise beträgt der Siliziumgehalt 0,5 bis 10%, insbesondere 1 bis 4 Gew.-%. Der Siliziumgehalt kann nach bekannten Methoden der Elementaranalyse, beispielsweise durch Röntgenmikrobereichsanalyse aus REM-Aufnahmen, bestimmt werden.

Das siliziumhaltige Eisenpulver kann Nebenbestandteile, insbesondere Sauerstoff, Kohlenstoff, Wasserstoff und Stickstoff enthalten. Der Sauerstoffgehalt kann bis zu 30 Gew.-% betragen, vorzugsweise liegt er unterhalb 10 Gew.-%, besonders bevorzugt zwischen 0,1 und 5 Gew.-%. Der Kohlenstoffgehalt kann bis zu 10 Gew.-% betragen, bevorzugt liegt er unterhalb 8 Gew.-%, besonders bevorzugt zwischen 0,1 und 7 Gew.-%. Der Stickstoffgehalt kann bis zu 2 Gew.-% betragen. Bei Mitverwendung von Ammoniak liegt er vorzugsweise zwischen 0,5 und 2 Gew.-%, ohne Verwendung von Ammoniak vorzugsweise unterhalb von 0,5 Gew.-%. Der Wasserstoffgehalt kann bis zu 1 Gew.-% betragen, vorzugsweise liegt er unterhalb 0,5 Gew.-%.

Ein weiterer Vorteil des erfindungsgemäßen Verfahrens ist der besonders geringe Gehalt der siliziumhaltigen Eisenpulver an Fremdmetallen. Bevorzugt weisen die erfindungsgemäß erhaltenen siliziumhaltigen Eisenpulver folgenden Gehalt an Fremdelementen auf: Nickel < 100 ppm, Chrom < 150 ppm, Molybdän < 20 ppm, Arsen < 2 ppm, Blei < 10 ppm, Cadmium < 1 ppm, Kupfer < 5 ppm, Mangan < 10 ppm, Quecksilber < 1 ppm, Zink < 10 ppm, Schwefel < 10 ppm. Der Fremdelementgehalt kann mittels Atomabsorptions-Spektralanalyse bestimmt werden.

Weiterhin ist vorteilhaft, daß das siliziumhaltige Eisenpulver in dem erfindungsgemäßen Verfahren in feinteiliger Form anfällt und insoweit eine mechanische Nachbehandlung, beispielsweise durch Mahlen, entfallen kann. Das siliziumhaltige Eisenpulver fällt bei der Umsetzung in Form von im wesentlichen kugelförmigen Teilchen mit einem mittleren Durchmesser zwischen 0,005 und 10 µm, die zu Fäden oder knolligen Aggregaten agglomeriert sein können, an. Vorzugsweise beträgt der mittlere Durchmesser der im wesentlichen kugelförmigen Teilchen zwischen 0,01 µm und 5 µm. Die BET-Oberfläche der Teilchen beträgt vorzugsweise bis zu 30 m²/g. Die Schüttdichte der erfindungsgemäßen Pulver, die sich mit steigendem Siliziumgehalt verringert, beträgt vorzugsweise zwischen 0,4 und 4 g/cm³.

Die Umsetzung erfolgt vorzugsweise kontinuierlich in einem beheizten Reaktionsraum, der von der Gasmischung durchströmt wird. Die Umsetzung kann beispielsweise in einem beheizbaren Zersetzer, wie er für die Herstellung von Carbonyleisenpulver durch thermische Zersetzung von Eisenpentacarbonyl verwendet wird und in Ullmann's Encyclopedia of Industrial Chemistry, 5th edition, volume A14, page 599, beschrieben ist, durchgeführt werden. Ein solcher Zersetzer umfaßt ein Rohr aus einem hitzebeständigen Material wie Quarzglas oder V2A-Stahl in vorzugsweise vertikaler Position, das von einer Heizeinrichtung, beispielsweise bestehend aus Heizbändern, Heizdrähten oder aus einem von einem Heizmedium durchströmten Heizmantel, umgeben ist. Bevorzugt ist die Heizeinrichtung zur Einstellung einer Zone niedriger Temperatur und einer Zone höherer Temperatur in mindestens 2 Segmente unterteilt. Die Gase werden vorgemischt und vorzugsweise von oben in das Zersetzerrohr eingeleitet, wobei die Gasmischung die Zone niedriger Temperatur zuerst passiert. Vorzugsweise ist die Temperatur im unteren Teil des Rohres um mindestens 20°C höher als im oberen Teil des Rohres. Das gebildete siliziumhaltige Eisenpulver wird nach bekannten Methoden unter Ausnutzung der Schwerkraft, der Zentrifugalkraft oder mittels einer Filtereinrichtung aus dem Gasstrom abgeschieden. Dies kann beispielsweise dadurch geschehen, daß der Gasstrom ein Abscheidegefäß passiert und dort umgelenkt wird. Bei größeren Teilchen kann die Abtrennung auch ohne weiteres dadurch erfolgen, daß man die Partikel aus dem Zersetzer herausrieseln läßt und in einem Vorlagegefäß auffängt. Für den Fall, daß Feststoffteilchen von der Gasströmung mitgerissen werden können, wird vorzugsweise zusätzlich eine Filtereinrichtung verwendet.

Die Umsetzung in dem Zersetzer erfolgt vorzugsweise bei Temperaturen zwischen 200 und 600°C, besonders bevorzugt zwischen 250 und 350°C. Die Umsetzung kann bei Drücken von bis zu 40 bar durchgeführt werden. Bevorzugt liegt der Druck zwischen 1 und 2 bar absolut.

Ein weiterer Vorteil des erfindungsgemäßen Verfahrens ist, daß durch Wahl der Reaktionsparameter wie Druck, Temperatur und Durchströmgeschwindigkeit sowie der Gaszusammensetzung die mittlere Teilchengröße der Pulver variiert werden kann.

Die nach dem beschriebenen Verfahren erhaltenen siliziumhaltigen Eisenpulver können von Kohlenstoff, Sauerstoff und Stickstoff weitgehend befreit werden, indem sie in der Hitze in einem Wasserstoffstrom reduziert werden. Vorzugsweise werden die Pulver bei Temperaturen zwischen 300 und 600°C, besonders bevorzugt zwischen 400 und 500°C reduziert. Die reduzierten Pulver können einen Kohlenstoffgehalt von < 0,05 Gew.-%, einen Stickstoffgehal von < 0,01 Gew.-% und einen Sauerstoffgehalt von <0,2 Gew.-% aufweisen.

Die erfindungsgemäß hergestellten siliziumhaltigen Eisenpulver eignen sich besonders für Anwendungen in der Elektronik oder Elektrotechnik, wobei sowohl reduzierte als auch nichtreduzierte Pulver verwendet werden können. So kann das erfindungsgemäß hergestellte siliziumhaltige Eisenpulver für die Herstellung von Spulenkemen oder Magneten verwendet werden. Vorteilhaft sind insbesondere die deutlich geringeren Hystereseverluste und Koerzitivkräfte der Eisen-Silizium-Legierung. Das siliziumhaltige Eisenpulver kann wie Carbonyleisenpulver verarbeitet werden, indem es beispielsweise mit einem aushärtenden Bindemittel, z.B. einem Phenolharz oder einem Epoxidharz, verknetet, granuliert und trocken zu den gewünschten Formkörpern, Ringen, Stäben und Schraubkemen verpreßt wird. Diese werden anschließend thermisch ausgehärtet. Solche platikgebundenen Magnetkerne können durch Formpressen, aber auch im Spritzgußverfahren hergestellt werden. Ein großer Vorteil der so hergestellten Pulverkerne liegt darin, daß das Pulver sehr fein ist. Durch eine geeignete Isolierung kann somit eine wesentliche Verringerung der Wirbelstromverluste gegenüber Pulverkernen erreicht werden, die aus gröberem Pulver hergestellt sind. Diese Verringerung der Wirbelstromverluste macht sich in einer Steigerung der Güte bemerkbar. Eine besonders hohe Güte erreicht man, wenn die Isolierung so stark ist, daß es zwischen den einzelnen, primären Pulverteilchen zu keinem Kontakt kommt. Die Isolierung der Pulverteilchen mit einer gleichbleibenden, isolierenden Schicht kann beispielsweise durch Behandeln des siliziumhaltigen Eisenpulvers mit einer verdünnten Lösung von Phosphorsäure in einem organischen Lösungsmittel erfolgen, wobei an der Oberfläche der Teilchen eine Eisenphosphatschicht gebildet wird.

Weiterhin lassen sich die erfindungsgemäß hergestellten siliziumhaltigen Eisenpulver zu mikrowellenabsorbierenden oder radarabsorbierenden Materialien verarbeiten. Dazu werden die Pulver in plastische oder gummiartige Werkstoffe wie auch in Lacksysteme eingebracht. Besonders eignet sich das erfindungsgemäße siliziumhaltige Eisenpulver als Absorber für elektromagnetische Strahlung im Frequenzbereich von 1 bis 100 Gigahertz.

Ferner können die siliziumhaltigen Eisenpulver aufgrund ihres hohen Siliziumgehaltes und ihrer großen spezifischen Oberfläche als Katalysatoren für die Hydrierung von Kohlenmonoxid im Fischer-Tropsch-Verfahren verwendet werden.

Die Erfindung wird durch die nachfolgenden Beispiele näher erläutert:

### BEISPIELE 1 BIS 13

Die Apparatur zur thermischen Zersetzung von Eisenpentacarbonyl [Fe(CO)₅] und Silan (SiH₄) besteht aus einem Zersetzerrohr aus V2A-Stahl von 1 m Länge und einem Innendurchmesser von 20 cm. Das Zersetzerrohr wird so beheizt, daß die Temperatur im unteren Drittel um etwa 20°C höher ist als die Temperatur T₁ im oberen Teil des Rohres. Das flüssig vorgehaltene Fe(CO)₅ wird in einem elektrisch beheizten Vorlagegefäß verdampft und der Dampf zusammen mit SiH₄ (0-60 l/h), H₂ (0-500 l/h), NH₃ (0-150 l/h) und ggf. CO (0-100 l/h) von oben in das Zersetzerrohr eingeleitet. Im Zersetzerrohr läuft die Bildung des siliziumhaltigen Eisenpulvers unter Freisetzung von CO und H₂ ab. Das gebildete siliziumhaltige Eisenpulver gelangt mit dem Gasstrom in ein Abscheidergefäß, in dem es durch Umlenken des Gasstromes aus diesem abgetrennt wird. Im Gasstrom verbleibende Feststonffteilchen werden von einer Filterkerze zurückgehalten. Der Siliziumgehalt der Eisenpulver wird durch Elementaranalyse bestimmt und entspricht im Rahmen der Analysegenauigkeit der eingesetzten Menge an Monosilan. Im Abgas werden IR-spektrometrisch noch ca. 2 ppm SiH₄ nachgewiesen, so daß auf eine praktisch vollständige Umsetzung des Silans geschlossen werden kann. Die Elementzusammensetzung der Teilchen wurde mittels AAS (Atomabsorptionsspektroskopie) bestimmt, ihre spezifische Oberfläche (BET-Oberfläche) durch Stickstoffadsorption nach DIN 66 132 gemessen.

### Vergleichsbeispiel V1:

Das Verfahren wurde wie oben beschrieben durchgeführt, doch wurde kein SiH₄ verwendet.

Die Reaktionsbedingungen und die Charakterisierung der Verfahrensprodukte sind der nachstehenden Tabelle zu entnehmen.

## Patentansprüche

1. Verfahren zur Herstellung siliziumhaltiger Eisenpulver mit einem Siliziumgehalt zwischen 0,5 und 25 Gew.-% durch thermische, nicht-laserpyrolytische Zersetzung einer Gasmischung, enthaltend Eisenpentacarbonyl und eine flüchtige Siliziumverbindung, bei dem die Gasmischung einen beheizten Reaktionsraum durchströmt und das Aufheizen der Gasmischung durch Wärmeleitung bewirkt wird, **dadurch gekennzeichnet, daß** als flüchtige Siliziumverbindung SiH₄ eingesetzt wird.

2. Verfahren nach Anspruch 1, **dadurch gekennzeichnet, dass** die Zersetzung in Gegenwart von Ammoniak und/oder Wasserstoff durchgeführt wird.

3. Verfahren nach Anspruch 1 oder 2, **dadurch gekennzeichnet, dass** die Zersetzung zwischen 200 und 600°C durchgeführt wird.

4. Verfahren nach einem der Ansprüche 1 bis 3, **dadurch gekennzeichnet, dass** die Zersetzung bei Drücken zwischen 1 und 2 bar absolut durchgeführt wird.

5. Verfahren nach einem der Ansprüche 1 bis 4, **dadurch gekennzeichnet, dass** das erhaltene siliziumhaltige Eisenpulver nach der Zersetzung mit gasförmigem Wasserstoff reduziert wird.

## Claims

1. A method for preparing silicon-containing iron powders having a silicon content of from 0.5 to 25 wt% by thermal, non-laser-pyrolytic decomposition of a gas mixture comprising iron pentacarbonyl and a volatile silicon compound, in which the gas mixture flows through a heated reaction chamber and heating of the gas mixture is effected by thermal conduction, wherein the volatile silicon compound used is SiH₄.

2. A method as claimed in claim 1, wherein the decomposition is carried out in the presence of ammonia and/or hydrogen.

3. A method as claimed in claim 1 or 2, wherein the decomposition is carried out at from 200 to 600°C.

4. A method as claimed in any one of claims 1 to 3, wherein the decomposition is carried out at pressures from 1 to 2 bar absolute.

5. A method as claimed in any one of claims 1 to 4, wherein the silicon-containing iron powder obtained is reduced, after the decomposition, with gaseous hydrogen.

## Revendications

1. Procédé pour la fabrication de poudres de fer contenant du silicium, avec une teneur en silicium comprise entre 0,5 et 25 % en poids, par décomposition thermique mais non pyrolytique par laser d'un mélange de gaz contenant du pentacarbonyle de fer et un composé volatil de silicium, dans lequel le mélange de gaz traverse une chambre de réaction chauffée, le chauffage du mélange de gaz étant réalisé par transfert de chaleur, **caractérisé en ce que** l'on utilise du SiH₄ comme composé volatil de silicium.

2. Procédé selon la revendication 1, **caractérisé en ce que** la décomposition est réalisée en présence d'ammoniac et/ou d'hydrogène.

3. Procédé selon la revendication 1 ou 2, **caractérisé en ce que** la décomposition est réalisée entre 200 et 600°C.

4. Procédé selon l'une des revendications 1 à 3, **caractérisé en ce que** la décomposition est réalisée sous une pression comprise entre 1 et 2 bars de pression absolue.

5. Procédé selon l'une des revendications 1 à 4, **caractérisé en ce qu'**après la décomposition, la poudre de fer contenant du silicium est réduite par de l'hydrogène gazeux.
